# EUROPÄISCHE PATENTSCHRIFT

(11) **EP 1 317 191 B1**
(45) Veröffentlichungstag und Bekanntmachung des Hinweises auf die Patenterteilung: **19.05.2004**
(21) Anmeldenummer: 01984623.7
(22) Anmeldetag: 11.09.2001
(51) Int. Cl.: A24B 3/18

(54) **VERFAHREN ZUR VERBESSERUNG DER FÜLLFÄHIGKEIT VON TABAK**
METHOD FOR IMPROVING THE FILLING CAPACITY OF TOBACCO
PROCEDE POUR AMELIORER LE POUVOIR DE REMPLISSAGE DU TABAC

(30) Priorität: 15.09.2000 DE 10046124
(43) Veröffentlichungstag der Anmeldung: 11.06.2003
(73) Patentinhaber: Reemtsma Cigarettenfabriken GmbH, 22605 Hamburg (DE)
(72) Erfinder: FLEISCHHAUER, Holger, 22457 Hamburg (DE); KLISCHAT, Jürgen, 25421 Pinneberg (DE); MÜLKE, Bernd, 30900 Wedemark (DE); PIENEMANN, Thomas, 21224 Rosengarten (DE)
(74) Vertreter: UEXKÜLL & STOLBERG
(86) Internationale Anmeldenummer: PCT/EP2001/010498
(87) Internationale Veröffentlichungsnummer: WO 2002/021947

(56) Entgegenhaltungen:
- EP-A- 0 055 541
- EP-A- 0 484 899
- WO-A-90/06695
- DE-A- 3 119 330
- DE-A- 3 414 625

## Beschreibung

Die vorliegende Erfindung betrifft ein Verfahren zur Verbesserung der Füllfähigkeit von Tabak gemäß Oberbegriff Hauptanspruch.

Zur Verbesserung der Füllfähigkeit von Tabak haben sich die INCOM-Blähverfahren nach beispielsweise DE 31 19 330 A1, DE 34 14 625 C2 und DE 39 35 774 C2 durchgesetzt. Bei diesen Verfahren wird Tabak, etwa in Form geschnittener Tabakblätter oder -rippen, mit einer Ausgangsfeuchte bis zu etwa 30 Gew.-% mit einem aus Stickstoff und/oder Argon bestehenden Behandlungsgas bei Drücken von 50 bis 1.000 bar einer kontinuierlichen oder stufenartigen Kompression ausgesetzt, worauf sich eine kontinuierliche oder stufenartige Dekompression anschließt. Die Kompressions- und Dekompressionsschritte erfolgen entweder in einem Autoklaven oder bei kaskadenartiger Schaltung in mehreren Autoklaven. Anschließend wird das ausgetragene Tabakmaterial einer thermischen Nachbehandlung unterworfen, bei welcher sich der Tabak aufbläht und somit die Füllfähigkeit des Tabaks erhöht.

Diese INCOM-Verfahren haben sich gegenüber den Druckbehandlungsverfahren von Tabak mit Kohlendioxid, Ammoniak oder flüchtigen organischen Verbindungen als vorteilhaft erwiesen, da bei letzteren eine unerwünschte Herauslösung von Aromastoffen oder Nikotin aus dem Tabakmaterial in Kauf genommen werden muss bzw. Reste von Gasen im Tabakmaterial geschmacklich stören oder weil letztlich bei Verwendung von Kohlendioxid die Entfernung von dem sich bei Dekompression bildenden Trockeneis zu energieaufwendig ist.

Hinsichtlich der erwähnten INCOM-Verfahren beschreibt die DE 31 19 330 A1 ein derartiges Blähverfahren mit im Autoklaven vorherrschenden Arbeitstemperaturen von 0 bis 50°C, wobei man zur Erhöhung der Füllfähigkeit oder des Blähgrades den Einsatz eines Tabakmaterials mit einer Feuchte von bis zu 15 Gew.-% und eine Nachbehandlung mit Wasserdampf vorsieht. Ferner offenbaren die DE 34 14 625 C2 und DE 39 35 774 C2 Kaskadenverfahren, bei denen durch Kühlung des Behandlungsgases vor der Beaufschlagung des Reaktors, durch Kühlung des Autoklaven oder durch Einsatz eines unterkühlten und verflüssigten Behandlungsgases eine niedrige Arbeitstemperatur bei der Imprägnierung des Tabaks bewirkt wird.

Bei diesen bekannten Verfahren erfolgt die thermische Nachbehandlung mit Wasserdampf einer Dichte von 0,5 bis 10 kg/m³, vorzugsweise Sattdampf, oder mit Heißluft von bis zu 440 °C.

Es ist zwar aus der EP 484 899 B1 ein Verfahren zur Behandlung des Tabaks mit Kohlendioxid bei Drücken von etwa 30 bar bekannt, bei dem die thermische Nachbehandlung durch Einspeisen des Tabaks in Hochtemperaturdampf oder in ein 50 bis 95 Vol.-% Wasserdampf enthaltendes Gas bei Erwärmung des Tabaks im strömenden Medium bei 200 bis 350 °C erfolgt, wobei Wasser oder Dampf mit einer niedrigeren Temperatur stromabwärts der Tabakeinspeisungsstelle zur Temperaturabsenkung des strömenden Mediums eingesetzt wird. Der hierbei mittels wärmeübertragender strömender Medien auf eine Feuchte von etwa 2 bis 3 Gew.-% abgetrocknete Tabak wird dann wieder auf seine Normalfeuchte eingestellt. Da bei der Druckbehandlung des Tabaks mit Kohlendioxid nach der Dekompression die Bildung von Trockeneis auftritt, muss zur thermischen Nachbehandlung des Tabaks die Erwärmung des Tabaks trotz der hohen Verdampfungsenthalpie des Trockeneises rasch erfolgen, was zu einer starken thermischen und/oder mechanischen Belastung des Tabaks führt.

Bei dem der vorliegenden Erfindung zu Grunde liegenden INCOM-Verfahren benötigen die mit Stickstoff und/oder Argon behandelten Tabake einen sehr viel geringeren Energiebedarf zur Desorption der aufgenommenen Gase und der damit verbundenen Expansion des Tabaks als die mit CO₂ behandelten Tabake, so daß beim INCOM-Verfahren im Gegensatz zum CO₂-Verfahren keine geschmacklichen Beeinträchtigungen auftreten. Ferner wird bei der thermischen Nachbehandlung von mit Stickstoff und/oder Argon behandeltem Tabak durch die Kondensation von Wasserdampf auf dem kalten Tabak Wärme übertragen und im weiteren Verlauf der thermischen Nachbehandlung durch Abtrocknung der gewünschte Feuchtegehalt des expandierten Tabaks erzielt.

Gleichwohl besteht auch beim INCOM-Verfahren die Gefahr des Überfeuchtens oder Überwärmen des Tabaks mit der Folge von Füllfähigkeitsverlusten durch Kollabieren der expandierten Zellstruktur.

Der Erfindung liegt die Aufgabe zu Grunde, bei dem INCOM-Verfahren die thermische Nachbehandlung des mit Stickstoff und/oder Argon behandelten Tabaks so durchzuführen, dass eine gleichmäßige Produktqualität mit optimaler Füllfähigkeit erreicht wird.

Zur Lösung dieser Aufgabe wird daher ein Verfahren gemäß Oberbegriff Hauptanspruch vorgeschlagen, welches dadurch gekennzeichnet ist, dass die thermische Nachbehandlung mit einem strömenden wärmeübertragenden Medium aus einer Mischung von Permanentgasen und überhitztem Wasserdampf durchgeführt wird, wobei der Anteil von Permanentgas konstant auf einem Wert im Bereich von 10 bis 60 Vol.-% gehalten wird.

Unter Permanentgas wird in diesem Zusammenhang jedes Gas verstanden, welches zusammen mit Wasserdampf beim Trocknen eingesetzt werden kann, wie Luft, gegebenfalls vermengt mit Stickstoff und/oder Argon oder anderen Inertgasen.

Überraschenderweise hat sich gezeigt, dass der Anteil an Permanentgas im Gemisch mit überhitztem Wasserdampf ein wesentlicher Parameter ist, um unter den gegebenen Verfahrensbedingungen und insbesondere in einem Stromtrocknungsverfahren optimale Füllfähigkeitswerte zu erzielen.

Vorzugsweise wird als Permanentgas im wesentlichen Luft verwendet, wobei die Regelung des Luftanteils indirekt mittels einer Messung des Sauerstoffgehaltes erfolgt. Der Luftanteil des strömenden wärmeübertragenden Mediums beträgt vorzugsweise 20 bis 50 Vol.-% und insbesondere 25 bis 40 Vol.-%.

Vorzugsweise soll die Temperatur des wärmeübertragenden Mediums bei 120 bis 300 °C liegen, und die Tabakfeuchte des druckbehandelten Tabaks soll vor der thermischen Nachbehandlung 8 bis 25 Gew.-% betragen. Ferner ist es zweckmäßig, wenn die Tabakfeuchte nach der thermischen Nachbehandlung 8 bis 15 Gew.-% beträgt.

Bei einer besonders bevorzugten Ausführungsform des erfindungsgemäßen Verfahrens wird so vorgegangen, dass bei der thermischen Nachbehandlung die Zuführung von Heißdampf in einem geschlossenen System nach dem bekannten Prinzip der Stromtrocknung erfolgt, bei welchem das Permanentgas stromabwärts von der Heißdampfeinspeisung im Bereich der Ausschleusung des wärmebehandelten Tabaks eingespeist wird und nach Abkühlung des expandierten Tabaks und Austragung desselben anschließend unter Regelung der Konstanz des Anteils an Permantgas mit weiterem Wasserdampf im geschlossenen Kreislauf zirkuliert wird. Hierbei wird insbesondere eine schnelle Senkung der Tabaktemperatur und damit die Fixierung der Füllfähigkeit erreicht.

Im folgenden wird unter Bezugnahme auf die in Fig. 1 wiedergegebene schematische Darstellung eine bevorzugte Verfahrensführung mittels eines üblichen Stromtrockners erläutert, wobei Luft als Permanentgas verwendet und dessen Anteil indirekt über eine Sauerstoffmessung bestimmt wurde.

Je nach lokaler Druckdifferenz zwischen dem im Kreislauf geführten wärmeübertragenden Medium und der Umgebung werden im Bereich der Eintrags- (1) und Austragsschleusen (2) Außenluft angesogen und Brüden über eine Brüdenklappe (3) ausgestoßen. Die Einspeisung des überhitzten Dampfes erfolgt über ein Dampfventil (4). Mit einer Sonde (5) wurde die Messung des Sauerstoffgehalts im wärmeübertragenden Medium durchgeführt. Durch Regelung des Dampfventils (4) sowie der Brüdenklappe (3) kann der gewünschte Sauerstoffgehalt und somit ein konstantes Verhältnis von Permanentgas zu überhitztem Dampf eingestellt werden.

Anhand des folgenden Ausführungsbeispiels wird die Abhängigkeit der Füllfähigkeit vom Permanentgasanteil im wärmeübertragenden Medium demonstriert. Der im jeweiligen Einzelfall zur Erzielung einer optimalen Füllfähigkeit notwendige Permanentgasanteil hängt ab von Art und der Feuchte des eingesetzten Tabakmaterials sowie von den apparativen Randbedingungen.

### Beispiel

Es wurden mit einem Stromtrockner gemäß Fig. 1 nach dem INCOM-Verfahren behandelte Tabake thermisch wie folgt nachbehandelt. Der Mengenstrom des eingetragenen Tabaks betrug 1250 kg/h, der Volumenstrom des zirkulierenden wärmeübertragenden Mediums aus überhitzten Dampf und Luft 7315 m³/h. Der über die Messung des Sauerstoffgehaltes ableitbare Anteil von Dampf und Permanentgas wurde mit konstanter Leistung des Heizers entsprechend einer Abstufung des Sauerstoffgehaltes von 1,3, 7,5 und 15 Vol.-% entsprechend einem Permanentgasanteil von 6,5 bzw. 37 bzw. 75 Vol.-% und einer damit verbundenen gegenläufigen Änderung der vor dem Tabakeintrag gemessenen Vorlauftemperatur im Bereich von 185 bis 165 °C variiert.

Die Füllfähigkeit des ausgetragenen und konditionierten Tabaks wurde wurde mit einem Borgwaldt-Densimeter bestimmt und das spezifische Volumen in ml/g bei einer Sollfeuchte von 12 Gew.-% und einer Solltemperatur von 22 °C umgerechnet. Aus den Daten des Basisversuches ohne Permanentgas und der expandierten Muster mit wärmeübertragenden Medien aus Dampf und Permanentgas errechnete sich die relative Füllfähigkeitsverbesserung nach:${\text{Δ % = (F}}_{\text{E}} {\text{-F}}_{\text{B}} {\text{) * 100 % / F}}_{\text{B}}$ (F_{B}= Füllfähigkeit Basisversuch Dampf ohne Permanentgas,
F_{E}= Füllfähigkeit expandiert Dampf mit Permanentgas)

Das Diagramm zeigt die Abhängigkeit der Füllfähigkeit des expandierten Tabaks von der Messgröße des Sauerstoffgehaltes im wärmeübertragenden Medium und die Möglichkeit mit Hilfe dieser Messgröße optimale Verfahrensbedingungen einstellen zu können.

## Patentansprüche

1. Verfahren zur Verbesserung der Füllfähigkeit von Tabak, wie geschnittenen Tabakblättern oder -rippen, durch Behandlung des bis etwa 30 Gew.-% Ausgangsfeuchte aufweisenden Tabakmaterials mit einem aus Stickstoff und/oder Argon bestehenden Behandlungsgas bei Drücken von 50 bis 1.000 bar bei kontinuierlicher oder stufenartiger Kompression gefolgt von einer kontiniuierlichen oder stufenartigen Dekompression, wobei die Kompressions- und Dekompressionsschritte in entweder einem Autoklaven oder bei kaskadenartiger Schaltung in mehreren Autoklaven erfolgen, und durch anschließende thermische Nachbehandlung des ausgetragenen Tabakmaterials, **dadurch gekennzeichnet, dass** die thermische Nachbehandlung mit einem strömenden wärmeübertragenden Medium aus einer Mischung von Permanentgasen und überhitztem Wasserdampf durchgeführt wird, wobei der Anteil von Permanentgas konstant auf einen Wert im Bereich von 10 bis 60 Vol.-% gehalten wird.

2. Verfahren nach Anspruch 1, **dadurch gekennzeichnet, dass** als Permanentgas im wesentlichen Luft verwendet wird, und die Regelung des Luftanteils mittels einer Messung des Sauerstoffgehaltes erfolgt.

3. Verfahren nach Anspruch 2, dadurch kekennzeichnet, dass der Luftanteil des strömenden wärmeübertragenden Mediums 20 bis 50 Vol.-% beträgt.

4. Verfahren nach Anspruch 2, **dadurch gekennzeichnet, dass** der Luftanteil des strömenden wärmeübertragenden Mediums 25 bis 40 Vol.-% beträgt.

5. Verfahren nach den Ansprüchen 1 bis 4, **dadurch gekennzeichnet, dass** die Temperatur des wärmeübertragenden Mediums 120 bis 300°C beträgt.

6. Verfahren nach den Ansprüchen 1 bis 5, **dadurch gekennzeichnet, dass** die Tabakfeuchte des druckbehandelten Tabaks vor der thermischen Nachbehandlung 8 bis 25 Gew.-% beträgt.

7. Verfahren nach den Ansprüchen 1 bis 6, **dadurch gekennzeichnet, dass** die Tabakfeuchte nach der thermischen Nachbehandlung 8 bis 15 Gew.-% beträgt.

8. Verfahren nach den Ansprüchen 1 bis 7, **dadurch gekennzeichnet, dass** bei der thermischen Nachbehandlung die Zuführung von Heißdampf in einem geschlossenen System nach dem Prinzip der Stromtrocknung erfolgt, bei welchem das Permanentgas stromabwärts von der Heißdampfeinspeisung im Bereich der Ausschleusung des wärmebehandelten Tabaks eingespeist wird und nach Abkühlung des expandierten Tabaks und Austragung desselben anschließend unter Regelung der Konstanz des Anteils an Permanentgas mit weiterem Wasserdampf im geschlossenen Kreislauf zirkuliert wird.

## Claims

1. Process for the improvement of the filling capacity of tobacco, such as shredded tobacco leaves or ribs, by treatment of the tobacco material having up to approx. 30 wt.-% initial moisture with a treatment gas composed of nitrogen and/or argon at pressures of 50 to 1,000 bar under continuous or stepped compression, followed by a continuous or stepped decompression, the compression and decompression steps taking place in either one autoclave or in cascade-like sequence in several autoclaves, and by subsequent thermal aftertreatment of the discharged tobacco material, **characterized in that** the thermal aftertreatment is carried out with a flowing heat-transferring medium of a mixture of permanent gases and superheated water vapour, wherein the proportion of permanent gas is kept constant at a value in the range from 10 to 60 vol.-%.

2. Process according to claim 1, **characterized in that** essentially air is used as permanent gas, and the air proportion is controlled by means of a measurement of the oxygen content.

3. Process according to claim 2, **characterized in that** the air proportion of the flowing heat-transferring medium is 20 to 50 vol.-%.

4. Process according to claim 2, **characterized in that** the air proportion of the flowing heat-transferring medium is 25 to 40 vol.-%.

5. Process according to claims 1 to 4, **characterized in that** the temperature of the heat-transferring medium is 120 to 300°C.

6. Process according to claims 1 to 5, **characterized in that** the tobacco moisture of the pressure-treated tobacco is 8 to 25 wt.-% prior to the thermal aftertreatment.

7. Process according to claims 1 to 6, **characterized in that** the tobacco moisture is 8 to 15 wt.-% after the thermal aftertreatment.

8. Process according to claims 1 to 7, **characterized in that** during the thermal aftertreatment, hot steam is supplied in a closed system according to the principle of stream-drying in which the permanent gas is fed in downstream from the hot-steam feed in the region of the discharge of heat-treated tobacco and is then circulated in a closed cycle with more water vapour while controlling the constancy of the proportion of permanent gas after cooling of the expanded tobacco and discharging of same.

## Revendications

1. Procédé pour l'amélioration du pouvoir de remplissage du tabac, comme des feuilles ou des côtes de tabac coupées, par traitement du matériau du tabac, qui contient jusqu'à environ 30 % en poids d'humidité initiale, avec un gaz de traitement consistant en de l'azote et / ou en de l'argon sous des pressions de 50 à 1 000 bars, lors d'une compression continue ou étagée suivie d'une décompression continue ou étagée, sachant que les étapes de compression et de décompression s'effectuent soit dans un autoclave soit, pour un montage en cascade, dans plusieurs autoclaves, et par post-traitement thermique ultérieur du matériau de tabac extrait, **caractérisé en ce que** le post-traitement thermique s'effectue avec un milieu caloporteur, en écoulement, en un mélange de gaz permanents et de vapeur d'eau surchauffée, dans lequel la proportion de gaz permanents est maintenue constante à une valeur dans l'intervalle de 10 à 60 % en volume.

2. Procédé selon la revendication 1, **caractérisé en ce que**, comme gaz permanent, on utilise essentiellement de l'air, et **en ce que** la régulation de la proportion de l'air s'effectue au moyen d'une mesure de la teneur en oxygène.

3. Procédé selon la revendication 2, **caractérisé en ce que** la proportion de l'air du milieu caloporteur en écoulement est de 20 à 50 % en volume.

4. Procédé selon la revendication 2, **caractérisé en ce que** la proportion de l'air du milieu caloporteur en écoulement est de 25 à 40 % en volume.

5. Procédé selon les revendications 1 à 4, **caractérisé en ce que** la température du milieu caloporteur est de 120 à 300°C.

6. Procédé selon les revendications 1 à 5, **caractérisé en ce que** l'humidité du tabac pour le tabac traité par pression avant le traitement thermique ultérieur est de 8 à 25 % en poids.

7. Procédé selon les revendications 1 à 6, **caractérisé en ce que** l'humidité du tabac après le traitement thermique ultérieur est de 8 à 15 % en poids.

8. Procédé selon les revendications 1 à 7, **caractérisé en ce que**, lors du traitement thermique ultérieur, l'amenée de vapeur surchauffée s'effectue dans un système fermé selon le principe du séchage dans un courant, selon lequel le gaz permanent est introduit en aval de l'introduction de la vapeur surchauffée, dans la zone de l'extraction du tabac traité thermiquement et, après le refroidissement du tabac expansé et l'extraction de celui-ci, il est ensuite mis en circulation dans le circuit fermé avec de la vapeur d'eau supplémentaire, moyennant la régulation de la constance de la proportion de gaz permanent.
